# EUROPÄISCHE PATENTSCHRIFT

(11) **EP 0 021 456 B1**
(45) Veröffentlichungstag und Bekanntmachung des Hinweises auf die Patenterteilung: **18.05.1983**
(21) Anmeldenummer: 80200266.7
(22) Anmeldetag: 24.03.1980
(51) Int. Cl.: C25B 11/04, C25B 11/08, C25B 11/12, C25B 1/04

(54) **Elektrode für die Wasserelektrolyse**
Electrode for the electrolysis of water
Electrode pour l'électrolyse de l'eau

(30) Priorität: 29.06.1979 CH 6082/79
(43) Veröffentlichungstag der Anmeldung: 07.01.1981
(73) Patentinhaber: BBC Aktiengesellschaft Brown, Boveri & Cie., CH-5401 Baden (CH)
(72) Erfinder: Müller, René, Dr. Dipl.-Phys., CH-5442 Fislisbach (CH)

## Beschreibung

Die Erfindung geht aus von einer Elektrode nach der Gattung des Anspruchs 1.

Elektroden sowie Verfahren zu deren Herstellung sind vor allem von der für Brennstoffzellen entwickelten Technologie her bekannt [z.B. Carl Berger, _{"}Handbook of Fuel Cell Technology", S. 401 -406, Prentice Hall (1968); H.A. Liebhafsky und E.J. Cairns, _{"}Fuel Cells and Fuel Batteries", S. 289-294, John Wiley & Sons (1968)]. Die Forderung nach genau definierten Reaktionszonen bedingt einen vielschichtigen Aufbau und spezielle Behandlungsverfahren derartiger Brennstoffzellenelektroden.

Für die Wasserzersetzung sind die oben beschriebenen Elektroden in ihrem Aufbau zu kompliziert und ihre Fertigungsmethoden zu aufwendig und kostspielig. Dies gilt insbesondere im Hinblick auf Herstellungsmethoden für industrielle Grossanlagen zur wirtschaftlichen Erzeugung von Wasserstoff.

Elektroden für Wasserzersetzungszellen sind bereits vorgeschlagen worden (z.B. US-PS Nr. 4039409). Zur Beschleunigung der elektrochemischen Reaktionen werden sie meist mit Katalysatoren dotiert.

Die beschriebenen Elektroden lassen sowohl bezüglich ihrer mechanischen und chemischen Eigenschaften zu wünschen übrig. Das gleiche gilt bezüglich der verwendeten Katalysatoren.

Der Erfindung liegt die Aufgabe zugrunde, eine Elektrode für die Wasserelektrolyse anzugeben, weiche bei guter mechanischer und chemischer Stabilität, hoher elektrischer Leitfähigkeit und guter Durchlässigkeit für Wasser und Gas eine hohe Lebensdauer sowie die Eigenschaft besitzt, die Wasserzersetzungsreaktion katalytisch in optimaler Weise zu beschleunigen.

Diese Aufgabe wird erfindungsgemäss durch die Merkmale des einzigen Anspruchs gelöst.

Die Erfindung wird anhand des nachfolgenden, durch eine Figur erläuterten Ausführungsbeispiels näher beschrieben.

Dabei zeigt die Figur den Querschnitt durch eine Elektrode.

1 ist eine Platte aus porösem Graphit, deren der Wasserzufuhr zugekehrte Seite mit einem Raster von Rillen 2 versehen ist. 3 stellt die aus einer Mischung von Titan und Titandioxyd bestehende elektrolytseitige Oberflächenschicht dar. 4 ist die in der Oberflächenschicht enthaltene Katalysator-Dotierung bestehend aus einer Mischung von 20 mol% Rutheniumoxyd und 80 mol% Iridiumoxyd. Die Platte 1 kann in ihrer Grundrissform kreisrund, quadratisch, rechteckig, sechseckig oder achteckig ausgeführt sein.

### Ausführungsbeispiel

In eine fein-poröse Graphitplatte 1 von 60 mm Durchmesser und 4 mm Dicke (z.B. Qualität S 1602 von Le Carbone AG) wurden mit Hilfe eines Fräsers Rillen 2 in Form eines Rasters aus einer der Oberflächen herausgearbeitet. Bei einer gesamten Oberfläche von 28 cm² war die Breite und Tiefe der Rillen quadratischen Querschnitts je 1 mm, ihr gegenseitiger Abstand je 2 mm. Hierauf wurde die glatte Oberfläche der Platte 1, welche im Betrieb dem Feststoffelektrolyten zugewandt ist, im Vakuum von 10-⁵ bis 1 0-6 Torr durch Glimmentladungen während 5 min gereinigt. Danach wurde bei einer Aufdampfgeschwindigkeit von 0,1 bis 0,2 10-3 µm/s eine Titan-Schicht von total ca. 0,1 µm auf diese Oberfläche der Platte aufgedampft. Im Betrieb besteht diese Oberflächenschicht 3 dank örtlicher Oxydation zum grossen Teil aus Titan, zum kleineren aus Titandioxyd. Dadurch wird der darunterliegende Kohlenstoff (Graphit) der Platte 1 vor korrosivem Angriff (Oxydation durch entstehenden Sauerstoff) wirksam geschützt.

Die auf diese Art und Weise vorbereitete Platte 1 wurde nun während 10 s in eine alkoholische Lösung getaucht, welche ca. 15 rel. Gew.% Rutheniumchlorid (RuCI₃) und 85 rel. Gew.% Iridiumchlorid (IrCI₃) enthielt. Nach dem Abtropfen während 1 min wurde die Platte 1 während 10 min bei einer Temperatur von 375"C in Luft oxydiert. Dieser Prozess des Eintauchens und Oxydierens wurde insgesamt 5mal wiederholt. Zum Schluss wurde die Platte 1 nochmals während 4 h bei einer Temperatur von 375°C in Luft oxydiert. Derart wurde in der Plattenoberfläche die Katalysator-Dotierung 4, bestehend aus ca. 20 mol% Rutheniumoxyd (Ru0₂) und 80 mol% Iridiumoxyd gebildet- Wie sich in der Praxis gezeigt hat, weist eine derartige Oxydmischung optimale Katalysatoreigenschaften auf.

Die Elektrode bestichtvorallem durch ihren ausserordentlich einfachen Aufbau. Zudem ist ihre Herstellung verhältnismässig billig, da Kohlenstoff (Elektrokohle, Graphit) ein preiswertes Ausgangsmaterial darstellt.

Das beschriebene Verfahren lässt sich in besonders vorteilhafter Weise bei der Herstellung von Elektroden für Hochleistungs-Wasserzersetzungsapparate zur Herstellung von Wasserstoff anwenden. Dank der Einfachheit und Wirtschaftlichkeit des auf diese Art und Weise hergestellten Produkts eignet sich dieses vorzüglich für serienmässige, grossflächige Elektroden für industrielle Grossanlagen.

Die auf diese Art hergestellten Elektroden zeichnen sich durch hohe chemische Beständigkeit und eine günstige Zersetzungsspannung aus.

## Patentansprüche

Elektrode für die Wasserelektrolyse auf der Basis eines Verbundwerkstoffes, dadurch gekennzeichnet, dass sie aus einer porösen, auf einer Seite mit Rillen (2) versehenen Graphitplatte (1) besteht, weiche auf der anderen Seite eine aus Titan und Titandioxyd bestehende dünne Oberflächenschicht (3) in einer Dicke von 0,1 bis 0,5 µm aufweist, die ihrerseits mit einem Katalysator (4) aus 20 mol% RuO₂ und 80 mol% IrO₂ dotiert ist.

## Revendications

Electrode pour l'électrolyse de l'eau à base d'une matière composite, caractérisée en ce qu'elle est constituée d'une plaque en graphite (1) poreuse pourvue, sur une face, de rainures et présentant, sur l'autre, une couche superficielle mince (3) formée de titane et de dioxyde de titane d'une épaisseur de 0,1 à 0,5 µm qui, pour sa part, est dopée au moyen d'un catalyseur (4) formé de 20 mol% de RuO₂ et de 80 mol% de IrO₂.

## Claims

Electrode for the electrolysis of water based on a composite material, characterised in that it consists of a porous graphite plate (1) which, on one side, is provided with grooves (2) and which, on the other side, has a thin surface layer (3) which consists of titanium and titanium dioxide, has a thickness of 0.1 to 0.5 µm and is in turn doped with a catalyst (4) consisting of 20 mol% of RuO₂ and 80 mol% of Ir0₂.
